# EUROPÄISCHE PATENTANMELDUNG

(11) **EP 0 236 842 A2**
(43) Veröffentlichungstag der Anmeldung: **16.09.1987**
(21) Anmeldenummer: 87102613.4
(22) Anmeldetag: 24.02.1987
(51) Int. Cl.: H01B 1/12

(54) **Schmelzbare, elektrisch leitfähige Mischungen**

(30) Priorität: 08.03.1986 DE 3607668
(71) Anmelder: BAYER AG, 51368 Leverkusen (DE)
(72) Erfinder: Jonas, Friedrich, Dr., D-5100 Aachen (DE); Dhein, Rolf, Dr., D-4150 Krefeld 1 (DE)

(57) **Zusammenfassung**

Die Erfindung betrifft schmelzbare Mischungen mit hoher elektrischer Leitfähigkeit, die aus
a) 0,5 bis 99 Gew.-%, bezogen auf das Gesamtgewicht der Mischung, eines TCNQ-Komplexes der Formel in der
R und R₁ unabhängig voneinander für einen gegebenenfalls substituierten aliphatischen, cycloaliphatischen oder araliphatischen Rest mit 1 bis 30 C-Atomen stehen und
n 1, 2 oder 3 oder eine gebrochene Zahl zwischen diesen Zahlen ist
und
b) 99,5 bis 1 Gew.-%, bezogen auf das Gesamtgewicht der Mischung, einer oder mehrerer spezieller flüssiger organischer Verbindungen
bestehen.

## Beschreibung

Die Erfindung betrifft neue schmelzbare elektrisch leitfähige Mischungen mit verbesserter Leitfähigkeit und Verarbeitbarkeit.

Komplexsalze aus dem 7,7,8,8-Tetracyano-p-chinodimethananion (TCNQ)⁻, neutralem 7,7,8,8-Tetracyano-p-chinodimethan (TCNQ) und anorganischen oder organischen Kationen sind als elektrisch leitende Verbindungen bekannt.

Ferner ist bekannt, daß die Verarbeitung dieser Komplexe bei Temperaturen oberhalb ihres Schmelzpunktes Schwierigkeiten bereitet, da bei ihnen Schmelz- und Zersetzungstemperatur zu nahe beieinander liegen. In der DE-OS 3 214 355 sind zwar spezielle TCNQ-Komplexe be schrieben, die kurze Zeit auf Temperaturen oberhalb ihres Schmelzpunktes erhitzt werden können, ohne ihre elektrische Leitfähigkeit zu verlieren. Trotzdem ist auch bei diesen Komplexen die Zeit, die sie auf Schmelztemperatur ohne Zersetzung erhitzbar sind für viele Verarbeitungsmethoden zu kurz. Außerdem sind ihre Schmelztemperaturen und damit die für ihre Verarbeitung erforderlichen Temperaturen ungünstig hoch.

Es wurde deshalb versucht, die thermische Stabilität der TCNQ-Komplexsalze durch Zugabe verschiedener anderer Substanzen, z.B. von mehrwertigen Alkoholen und/oder Metallpulvern (siehe JA-A-85/212904, JA-A-85/212902, JA-A-85/212903), von festen Paraffinen (siehe JA-A-85/257 005), von Zuckern (siehe JA-A-85/257 006) oder von Phenolen (siehe JA-A-85/212 901) zu verbessern. In der EP-A 2-0 152 082 wird vorgeschlagen, die thermische Beständigkeit spezieller TCNQ-Komplexe, nämlich des i-Propylisochinolinium TCNQ-Komplexes durch Vermischen mit bestimmten Lactonen, z.B. φ-Butyrolacton, zu erhöhen.

Diese bekannten Gemische aus TCNQ-Komplexsalzen und Zusatzstoffen weisen zwar niedrigere Schmelztemperaturen auf als die ihnen zugrundeliegenden TCNQ-Komplexsalze und erlauben deshalb tiefere Verarbeitungstemperaturen und vertragen auch etwas verlängerte Verarbeitungszeiten. Trotzdem sind ihre Verarbeitungseigenschaften und vor allem die Leitfähigkeit der erstarrten Schmelzen dieser Gemische immer noch unbefriedigend.

Es wurde nun gefunden, daß man zu erstarrten Schmelzen von TCNQ-Komplexen mit einer um mindestens eine Größenordung höheren Leitfähigkeit bei gleichzeitig um etwa das doppelte verlängerten Verarbeitungszeiten gelangt, wenn man bestimmte N-substituierte Pyridinium-TCNQ-Komplexe mit bestimmten monomolekularen flüssigen organischen Verbindungen mischt. Diese Mischungen zeichnen sich gegenüber den bekannten TCNQ-Komplexsalzen und deren Mischungen mit anderen Verbindungen durch eine wesentlich erhöhte Leitfähigkeit und in Folge der ebenfalls wesentlich erhöhten thermischen Beständigkeit auch durch eine wesentlich verbesserte Verarbeitbarkeit aus.

Die Erfindung betrifft daher schmelzbare Mischungen mit hoher elektrischer Leitfähigkeit, die aus
a) 0,5 bis 99 Gew.-%, bezogen auf das Gesamtgewicht der Mischung, eines TCNQ-Komplexes der Formel in der
R und R₁ unabhängig voneinander für einen gegebenenfalls substituierten aliphatischen, cycloaliphatischen oder araliphatischen Rest mit 1 bis 30 C-Atomen stehen und
n 1,2 oder 3 oder eine gebrochene Zahl zwischen diesen Zahlen ist
und
b) 99,5 bis 1 Gew.-%, bezogen auf das Gesamtgewicht der Mischung, einer oder mehrerer der folgenden flüssigen organischen Verbindungen N-Methylpyrrolidon, N-Methylcaprolactam, φ-Butyrolacton, Caprolacton, Dipentylether, Diethylenglykoldimethylether, Triethylenglykoldimethylether, 1,4,7,10,13-Pentaoxacyclopentadecan, 1,4,7,10-Tetraoxacyclododecan, Dimethylsulfoxid, Diethylsulfoxid, Tetramethylensulfon, Tetramethylharnstoff und/oder Propylencarbonat
bestehen.

Die als stabilitäts- und verarbeitbarkeits-verbessernde Zusätze zu verwendend en flüssigen organischen Verbindungen können in reiner Form oder in Form von Gemischen eingesetzt werden. Besonders bewährt haben sich N-Methylpyrrolidon, N-Methylcaprolactam, φ-Butyrolacton, Caprolacton, Tetramethylensulfon und/oder Propylencarbonat.

Bevorzugt werden in den erfindungsgemäßen Mischungen die TCNQ-Komplexsalze der Formel I verwendet, in denen sich die -COOR₁-Gruppe in 4-Stellung befindet.

Die erfindungsgemäßen Mischungen enthalten vorzugsweise 30 bis 80 Gew.-%, des angegebenen TCNQ-Komplexes der Formel (I) und 70 bis 20 Gew.-% der angegebenen flüssigen organischen Verbindungen.

Die TCNQ-Komplexsalze der Formel (I) werden nach den für die Herstellung von TCNQ-Komplexsalzen bekannten, z.B. in J. Am. Chem. Soc. 84, Seite 3374 bis 3387 (1962) beschriebenen Reaktionen, z.B. durch Umsetzung von 4 Mol 7,7,8,8-Tetracyano-p-chinodimethan (TCNQ) mit 3 Mol des entsprechenden Pyridiniumiodids erhalten.

Die Herstellung der TCNQ-Komplexsalze der Formel (I) erfolgt vorteilhaft durch Umsetzung von Lösungen der durch Alkoxycarbonylgruppen substituierten Pyridiniumiodide mit einer Lösung von TCNQ in organischen Lösungsmitteln bei Temperaturen unterhalb von 150°C.

Geeignete organische Lösungsmittel sind z.B. Halogenkohlenwasserstoffe wie Methylenchlorid, Chloroform, Tetrachlorkohlenstoff, 1,2-Dichlorethan, 1,1,2-Trichlorethan; Acetonitril; Alkohole, wie Methanol, Ethanol und Isopropanol; aliphatische Ketone wie Aceton und Methylethylketon; acyclische und cyclische Ether wie Diethylether und Tetrahydrofuran.

Die Reaktionspartner werden im Verhältnis 1 Mol TCNQ zu 0,5 bis 1 Mol Pyridiniumiodid eingesetzt.

Die erfindungsgemäßen Mischungen können durch Vermischen der Einzelbestandteile nach bekannten Verfahren z.B. durch Mahlen, Verreiben usw. hergestellt werden.

Die Leitfähigkeit der Mischungen kann durch Verändern des Verhältnisses TCNQ-Komplex zu organischer Verbindung in weiten Bereichen variiert werden. Die Mischungen können mindestens 1 Minute in der Schmelze gehalten werden, ohne daß ihre elektrischen Eigenschaften verloren gehen. Auch ein mehrmaliges Aufschmelzen der Mischungen ist möglich.

Die erfindungsgemäßen Mischungen können für ihre Anwendung mit anderen Stoffen vermischt werden, z.B. mit polymeren Bindern, Stabilisatoren, Pigmenten u.a..

Aufgrund ihres günstigen Schmelz- und Zersetzungsverhaltens können die erfindungsgemäßen Mischungen zur Herstellung elektrisch leitender Überzüge auf Substraten durch Aufschmelzen verwendet werden.

Als geeignete Substrate seien genannt: Glas, Metalle, Metalloxide, organische Polymere. Solche Substrate können beschichtet werden, indem Schmelzen der erfindungsgemäßen Mischungen auf vorgeheizte Substrate aufgebracht werden. Man kann auch die erfindungsgemäßen Mischungen bei Raumtemperatur auf die zu beschichtenden Substrate aufbringen und anschließend in einem vorgeheizten Ofen aufschmelzen. Beide Verfahren führen zu elektrisch leitfähigen, gut haftenden Überzügen.

Die so hergestellten Überzüge können in der Elektrotechnik und in der Elektronik verwendet werden.

### Beispiel 1

X g TCNQ-Komplexsalz der nachstehend angegebenen Formel und Y g der Verbindung B werden durch Verreiben im Mörser sorgfältig miteinander gemischt. Die Mischung wird anschließend für Z Minuten in einem Glasprobenröhrchen in einem Metallbad der Temperatur T erhitzt. Die bei dem Erhitzen entstehenden dünnflüssigen Schmelzen werden nach Ablauf der Zeit Z schnell wieder auf eine Temperatur unter der Schmelztemperatur (Erstarrungstemperatur) der Mischungen abgekühlt. Nach dem Abkühlen der Schmelzen auf Raumtemperatur wird deren Widerstand nach der Vierelektrodenmethode bestimmt.

In der nachstehenden Tabelle 1 sind die Verbindungen B, die Mengen Y, in denen die Verbindungen B in den Mischungen angewendet wurden, die Temperatur T des Metallbades, die Zeitdauer Z, die diese Mischungen im Metallbad der Temperatur T erhitzt wurden und die elektrischen Widerstände R der erstarrten Schmelzen dieser Mischungen zusammengestellt.

Aus den in der Tabelle angegebenen Daten ist ersichtlich, daß die erfindungsgemäßen Mischungen gegenüber dem unverdünnten TCNQ-Komplexsalz niedrigere Schmelzpunkte, eine erhöhte Stabilität bei hohen Temperaturen und gute Leitfähigkeiten auch nach dem Schmelzen und Wiedererstarren aufweisen.

### Beispiel 2

Die in Beispiel 1 g beschriebene Mischung aus 1,0 g TCNQ-Komplexsalz und 0,5 g N-Methylcaprolactam wird in einer 0,5 mm dicken Schicht auf einen 1 cm breiten Glasobjektträger aufgetragen. Die Mischung wird durch Aufheizen des Objektträgers auf 200°C zum Schmelzen gebracht, 2 Minuten auf der Schmelztemperatur gehalten und anschließend innerhalb von etwa 10 Sekunden auf eine Temperatur unterhalb des Schmelzpunktes abgekühlt. Anschließend wird der elektrische Widerstand der Schicht nach R _{OB} (DIN 53 482) bestimmt. Widerstand der Schicht betrug 5 Ω.

Wird zum Beschichten des Glasobjektträgers das unverdünnte TCNQ-Komplexsalz verwendet, so ist zum Aufschmelzen eine Temperatur von 240°C erforderlich. Nach 2-minütigem Erhitzen auf 240°C und anschließendem Abkühlen beträgt der Widerstand der Schicht 50 Ω.

### Beispiel 3(Vergleichsversuch):

Es wurden folgende Mischungen durch sorgfältiges Verreiben folgender Komponenten hergestellt:

TCNQ-Komplex A und Mischungen A1 bis A4 gemäß EP-A2-0152082;

TCNQ-Komplex B und Mischungen B1 bis B4 erfindungsgemäß.

Die Mischungen wurden in einem Glasprobenröhrchen in einem Metallbad, das eine Temperatur von 220°C aufweist, bis zur beginnenden Zersetzung erhitzt. Es wurden die Zeiten t bestimmt, die die einzelnen Mischungen bis zur beginnenden Zersetzung auf 220°C erhitzt werden können. Außerdem wurde von Mischungen, die 1 Minute auf 220°C erhitzt und anschließend wieder auf Raumtemperatur abgekühlt worden waren, der elektrische Widerstand R bestimmt.

In der nachstehenden Tabelle 3 sind die für die einzelnen Mischungen und die ihnen zugrundeliegenden TCNQ-Komplexsalze ermittelten Zeiten t und elektrischen Widerstände R zusammengestellt.

Ein Vergleich der für die verschiedenen Mischungen erhaltenen Zersetzungszeiten t und der elektrischen Widerstände R der kurzzeitig erhitzten und wieder erstarrten Schmelzen der Mischungen zeigt, daß mit gleichen Zusatzstoffen wie φ-Butyrolacton und Sulfolan, bei den verschiedenen TCNQ-Komplexsalzen eine unterschiedlich starke Erhöhung der thermischen Stabilität erreicht wird. Aus den Vergleichsversuchen geht hervor, daß die thermische Stabilität des Pyridinium-TCNQ-Komplexsalzes durch die Zusätze unverhältnismäßig stärker gesteigert wird als die des Isochinolinium-TCNQ-Komplexsalzes.

## Patentansprüche

1. Schmelzbare Mischungen mit hoher elektrischer Leitfähigkeit, bestehend aus
a) 0,5 bis 99 Gew.-% bezogen auf das Gesamtgewicht der Mischung, eines TCNQ-Komplexes der Formel in der
R und R₁ unabhängig voneinander für einen gegebenenfalls substituierten aliphatischen, cycloaliphatischen oder araliphatischen Rest mit 1 bis 30 C-Atomen stehen und
n 1, 2 oder 3 oder eine gebrochene Zahl zwischen diesen Zahlen ist
und
b) 99,5 bis 1 Gew.-%, bezogen auf das Gesamtgewicht der Mischung, einer oder mehrerer der folgenden flüssigen organischen Verbindungen N-Methylpyrrolidon, N-Methylcaprolactam, φ-Butyrolacton, Caprolacton, Dipentylether, Diethylenglykoldimethylether, Triethylenglyko ldimethylether, 1,4,7,10,13-Pentaoxacyclopentadecan, 1,4,7,10-Tetraoxacyclododecan, Dimethylsulfoxid, Diethylsulfoxid, Tetramethylensulfon, Tetramethylharnstoff und/oder Propylencarbonat.

2. Schmelzbare Mischungen gemäß Anspruch 1, dadurch gekennzeichnet, daß sie 30 bis 80 Gew.-% des TCNQ-Komplexes der Formel I und 70 bis 20 Gew.-% der angegebenen flüssigen organischen Verbindungen ent halten.

3. Schmelzbare Mischungen gemäß Anspruch 1 oder 2, dadurch gekennzeichnet, daß sie als flüssige organische Verbindungen N-Methylpyrrolidon, N-Methylcaprolactam, φ-Butyrolacton, Caprolacton, Tetramethylensulfon und/oder Propylencarbonat enthalten.
